# EUROPÄISCHE PATENTSCHRIFT

(11) **EP 0 024 692 B1**
(45) Veröffentlichungstag und Bekanntmachung des Hinweises auf die Patenterteilung: **28.03.1984**
(21) Anmeldenummer: 80104974.3
(22) Anmeldetag: 21.08.1980
(51) Int. Cl.: H01F 1/06, B22F 9/22, G11B 5/70

(54) **Verfahren zur Herstellung nadelförmiger ferromagnetischer Eisenteilchen und deren Verwendung**
Process for preparing acicular ferromagnetic iron particles, and their use
Procédé de préparation de particules aciculaires ferromagnétiques de fer, et leur application

(30) Priorität: 01.09.1979 DE 2935357
(43) Veröffentlichungstag der Anmeldung: 11.03.1981
(73) Patentinhaber: BASF Aktiengesellschaft, 67063 Ludwigshafen (DE)
(72) Erfinder: Steck, Werner, Dr., D-6704 Mutterstadt (DE); Sarnecki, Wilhelm, Dr., D-6703 Limburgerhof (DE); Marosi, Laszlo, Dr., D-6700 Ludwigshafen (DE); Ohlinger, Manfred, Dr., D-6710 Frankenthal (DE); Autzen, Horst, Dr., D-6713 Freinsheim (DE)

## Beschreibung

Die Erfindung betrifft ein Verfahren zur Herstellung von nadelförmigen ferromagnetischen Eisenteilchen durch Reduktion von mit einem formstabilisierenden Oberflächenüberzug versehenem Eisen(III)oxid, das durch Tempern von nadelförmigem Eisen(III)oxidhydroxid erhalten wird, mit Wasserstoff bei 275 bis 425°C und die Verwendung dieser Eisenteilchen zur Herstellung von magnetischen Aufzeichnungsträgern.

Ferromagnetische Metallpulver und Metalldünnschichten sind wegen ihrer hohen Sättigungsmagnetisierung und der erreichten hohen Koerzitivfeldstärke von besonderem Interesse für die Herstellung von magnetischen Aufzeichnungsträgern, da sich auf diese Weise das Energieprodukt und die Informationsdichte erheblich steigern lassen und solche Aufzeichnungsträger gegenüber dem jetzigen Standard schmälere Signalbreiten und bessere Signalamplituden ergeben.

Bei der Verwendung von nadelförmigen ferromagnetischen Metallpulvern als magnetisierbare Materialien bei der Herstellung von magnetischen Aufzeichnungsträgern lassen sich im Gegensatz zu homogenen Metalldünnschichten zwar die mechanischen Eigenschaften solcher Informationsträger durch eine geeignete Auswahl der polymeren organischen Bindemittelsysteme in weiten Grenzen beeinflussen, jedoch sind dann ausser an die magnetischen Eigenschaften noch weitere Anforderungen hinsichtlich Form, Grösse und Dispergierbarkeit der Metallteilchen zu stellen.

Hohe Koerzitivfeldstärke und hohe Remanenz sind bei Materialien für magnetische Speicherschichten Voraussetzung. Deshalb müssen die entsprechenden Metallteilchen magnetisches Einbereichsverhalten zeigen, ausserdem sollte die vorhandene bzw. durch die magnetische Ausrichtung im Band zusätzlich erzielbare Anisotropie durch äussere Einwirkungen, wie z. B. Temperatur oder mechanische Belastung, nur wenig zu beeinträchtigen sein, d.h. die kleinen Teilchen sollten formanisotrop, im bevorzugten Fall nadelförmig sein, und sie sollten im allgemeinen in der Grösse zwischen 10⁻² und 1 µm liegen.

Es ist bekannt, Eisenteilchen der beschriebenen Art durch Reduktion feinverteilter nadelförmiger Eisenverbindungen, wie z. B. der Oxide, mit Wasserstoff oder einem anderen gasförmigen Reduktionsmittel herzustellen. Damit die Reduktion mit einer für die Praxis geeigneten Geschwindigkeit stattfindet, muss man sie bei Temperaturen von über 300°C durchführen. Dies bringt jedoch die Schwierigkeit mit sich, dass die gebildeten Metallteilchen sintern. Dadurch entspricht jedoch die Teilchenform nicht mehr derjenigen, wie sie für die magnetischen Eigenschaften erforderlich ist.

Zur Verminderung der Reduktionstemperatur wurde bereits vorgeschlagen, durch Aufbringen von Silber oder Silberverbindungen auf die Oberfläche von feinverteiltem Eisenoxid die Reduktion zu katalysieren (DE-A-2 014 500). Ebenso ist die Behandlung des Eisenoxids mit Zinn(II)-chlorid beschrieben worden (DE-A-1 907 691).

Die katalytische Beschleunigung der Reduktion von bevorzugt nadelförmigen Ausgangsverbindungen ergibt jedoch im allgemeinen weit kleinere Nadeln als das Ausgangsprodukt mit einem ausserdem geringen Längen-/Dickenverhältnis. Das hat zur Folge, dass das Endprodukt ein ziemlich grosses Teilchengrössenspektrum aufweist. So ist aber bekannt, dass die Teilchengrössenabhängigkeit von Koerzitivkraft und Remanenz bei magnetischen Stoffen in der Grössenordnung der Einbereichteilchen sehr stark ist. Kommen hierzu noch die Einflüsse, welche durch einen Anteil superparamagnetischer Teilchen auftreten, die als Bruchstücke bei der oben genannten Verfahrensweise entstehen können, dann sind solche magnetischen Materialien ungeeignetfür den Einsatz bei der Herstellung magnetischer Aufzeichnungsträger. Bei solchen heterogenen Mischungen ist die magnetische Feldstärke, welche zum Ummagnetisieren der Teilchen nötig ist, sehr unterschiedlich, und auch die Verteilung der remanenten Magnetisierung als Funktion des angelegten äusseren Feldes ergibt eine wenig steile Remanenzkurve.

Auch konnten Versuche, die zu reduzierenden Eisenoxide mit einer Oberflächenüberzugsschicht zu versehen, um die durch die erforderliche Reduktionstemperatur eintretende Sinterung der einzelnen Teilchen zu verhindern, wie z.B. in DE-A-2 434 058, 2 434 096, 2 646 348 und 2 714 588 beschrieben, nicht voll befriedigen.

Ein andersartiger Weg zur Herstellung ausgeprägt feindisperser Metallteilchen wird in der CH-A-528 320 vorgeschlagen. Danach wird ein feinteiliger inerter Trägerstoff mit oxidischen Metallniederschlägen versehen und diese dann mit Wasserstoff, gegebenenfalls zur Vergrösserung der Teilchen in Gegenwart von Wasserdampf, zum Metall reduziert. Nachteilig an diesem Verfahren ist, dass wegen des unmagnetischen Trägerstoffs pro Volumeneinheit nur wenig magnetisches Material zur Verfügung steht.

Aufgabe der Erfindung war es daher, ein Verfahren zur Herstellung nadelförmiger ferromagnetischer Eisenteilchen bereitzustellen, mit welchem sich auf einfache Weise ausgeprägt formanisotrope Teilchen mit hohen Werten für Koerzitivfeldstärke, Remanenz und relative Remanenz.

Es wurde nun gefunden, dass sich nadelförmige ferromagnetische Eisenteilchen aus nadelförmigem, mit einem formstabilisierenden Oberflächenüberzug versehenen Eisen(lll)oxid durch Reduktion mit Wasserstoff bei 275 bis 425°C mit den geforderten Eigenschaften herstellen lassen, wenn das eingesetzte nadelförmige Eisen(III)oxid aus Lepidokrokit (y-FeOOH) oder einem Gemenge aus Goethit (a-FeOOH) und Lepidokrokit mit einem Mindestgehalt an Lepidokrokit von 20 Gewichtsprozent, besteht und in einer wasserdampfhaltigen Atmosphäre mit einem Wasserdampfpartialdruck zwischen 30 bis 1013 mbar bei 250 bis 390°C 10 Minuten bis 10 Stunden lang getempert wird.

Die genannten Eisen(III)oxidhydroxide sind durch eine spezifische Oberfläche nach BET von 20 bis 75 m²/g, eine mittlere Teilchenlänge zwischen 0,2 und 1,5 und bevorzugt zwischen 0,3 und 1,2 pm und ein Längen-zu-Dicken-Verhältnis von mindestens 10, zweckmässigerweise 10 bis 40 charakterisiert. Sie lassen sich aus Eisen(II)salzlösungen mit Alkalien unter gleichzeitiger Oxidation, wie z.B. in der DE-B-1 061760, herstellen. Dazu werden aus einer wässrigen Eisen(II)-chloridlösung mittels Alkalien, wie Alkalihydroxid oder Ammoniak, bei Temperaturen zwischen 10 und 36°C unter kräftigem Rühren zur Erzeugung feiner Luftblasen Eisen(III)oxidhydrat-Keime bis zu einer Menge von 25-60 Mol-% des eingesetzten Eisens gefällt, aus welchen dann anschliessend bei einer Temperatur zwischen 20 und 70 °C und bei einem durch Zusatz weiterer Alkalimengen eingestellten pH-Wert von 4,0 bis 5,8 unter intensiver Luftverteilung durch Zuwachs das Endprodukt entsteht. Nach beendetem Wachstum soll der Feststoffgehalt an Eisen(III)oxidhydroxid in der wässrigen Suspension zwischen 10 und 70 g/ I, bevorzugt bei 15-65 g/I, liegen. Nach dem Abfiltrieren und Auswaschen des Niederschlags werden die so erhaltenen Eisen(III)oxidhydrate bei 60 bis 200 °C getrocknet.

Diese für das erfindungsgemässe Verfahren erforderlichen Eisen(III)oxidhydroxide werden nun in bekannter Weise mit einem formstabilisierenden Oberflächenüberzug versehen, welcher am Erhalt der äusseren Form während der weiteren Umarbeitungsschritte mitwirkt. Hierzu geeignet ist z.B. die Behandlung der Eisen(III)oxidhydroxide mit einem Erdalkalikation und einer Carbonsäure bzw. einer anderen organischen Verbindung, welche mindestens zwei zur Chelatbildung mit dem Erdalkalikation befähigte Gruppierungen besitzt. Diese Verfahren sind in DE-A-2434058 und 2 434 096 beschrieben.

Ebenso bekannt und in der DE-A-2 646 348 ausgeführt ist die formstabilisierende Ausrüstung der Eisen(III)oxidhydroxide an ihrer Oberfläche mit hydrolysebeständigen Sauerstoffsäuren des Phosphors, deren Salze oder Ester und aliphatischen ein- oder mehrbasischen Carbonsäuren. Als hydrolysebeständige Substanzen kommen Phosphorsäure, lösliche Mono-, Di- oder Triphosphate wie Kalium-, Ammoniumdihydrogenphosphat, Dinatrium- oder Dilithium-ortho-phosphat, Trinatriumphosphat, Natriumpyrophosphat und Metaphosphate, wie Natriummetaphosphat, in Frage. Die Verbindungen können allein oder in Mischung untereinander angewandt werden. In vorteilhafter Weise lassen sich die Ester der Phosphorsäure mit aliphatischen Monoalkoholen mit 1 bis 6 Kohlenstoffatomen, wie z. B. tert.-Butylester der Phosphorsäure, einsetzen. Carbonsäuren im Rahmen des Verfahrens sind gesättigte oder auch ungesättigte aliphatische Carbonsäuren mit bis zu 6 C-Atomen und bis zu 3 Säuregruppen, wobei ein oder mehrere Wasserstoffatome der aliphatischen Kette durch Hydroxy- oder Aminoreste substituiert sein können. Besonders geeignet sind Oxidi- und Oxitricarbonsäuren, wie Oxalsäure, Weinsäure und Zitronensäure.

Die in der beschriebenen Weise formstabilisierend ausgerüsteten Eisen(III)oxidhydroxide werden nun gemäss dem erfindungsgemässen Verfahren bei Temperaturen zwischen 250 bis 390°C in einer wasserdampfhaltigen Atmosphäre mit einem Wasserdampfpartialdruck zwischen 30 und 1013 mbar 10 Minuten bis 10 Stunden lang getempert. Das Endprodukt ist ein mit dem entsprechend der vorangegangenen Ausrüstung ausgebildeten Oberflächenüberzug versehenes nadelförmiges Eisen(III)oxid.

Diese Temperung lässt sich diskontinuierlich oder kontinuierlich vornehmen. So sind für eine chargenweise Entwässerung Reaktoren wie Muffelöfen, Drehrohröfen oder Wirbelöfen geeignet. Zur besseren Durchmischung lassen sich hier Luft, Inertgase oder Luft-Inertgas-Gemische über oder durch das ruhende oder bewegte Eisenoxid leiten, wobei diese Gase zuvor mit der entsprechenden Menge an Wasserdampf beladen werden. Zweckmässigerweise werden die Gase oder Gasgemische bei Temperaturen zwischen 40°C und dem Siedepunkt des Wassers, insbesondere zwischen 50°C und dem Siedepunkt des Wassers, mit Wasserdampf gesättigt und in diesem Zustand in die Reaktoren eingeleitet. Das Wasser kann natürlich auch in Form vom Dampf direkt eingeleitet bzw. den übrigen Gasen zugemischt werden. Die Temperung lässt sich besonders günstig in kontinuierlichen Reaktoren, z.B. in einem kontinuierlichen Drehrohrofen, durchführen, da hier ausser dem Wasserdampf im durchgeleiteten Gas zusätzlich Wasserdampf aus der Entwässerungsreaktion des Eisen(III)oxidhydroxids ständig in gleicher Menge nachgeliefert wird. Hierbei kann daher auch ohne oder mit geringen Gasströmen gearbeitet werden. Nach kurzer Einstellzeit ist der entsprechende geforderte Wasserdampfpartialdruck von vorzugsweise 70 bis 1013 mbar im Reaktionsraum erreicht.

In einer anderen vorteilhaften Ausgestaltung des erfindungsgemässen Verfahrens wird das Eisen(III)oxidhydroxid der angegebenen Zusammensetzung unmittelbar dieser Temperung unterzogen und erst anschliessend - wie beschrieben - oberflächlich ausgerüstet.

Zur Herstellung der nadelförmigen ferromagnetischen Eisenteilchen wird das mit einem formstabilisierenden Oberflächenüberzug versehene Eisen(III)oxid in an sich bekannter Weise mit Wasserstoff bei 275 bis 425, vorzugsweise bei 300 bis 400 °C, reduziert. Es empfiehlt sich, die so erhaltenen feinteiligen Eisenpulver durch Überleiten eines Luft- oder Sauerstoff-Inertgas-Gemisches zu passivieren, da sich damit der pyrophore Charakter der nadelförmigen Eisenteilchen mit einer Länge zwischen 0,1 bis 0,8 µm und einem Längen-zu-Dicken-Verhältnis von 5 bis 25 : 1 beherrschen lässt.

Mit Hilfe des erfindungsgemässen Verfahrens ist es möglich, nadelförmige ferromagnetische Eisenteilchen herzustellen, die sich durch eine ausgeprägte Formanisotropie auszeichnen. Dies wird dadurch erreicht, dass die Ausgangsprodukte sowohl weitgehend dendritenfrei als auch zum Erhalt der äusseren Form behandelt sind und zudem durch die erfinderisch ausgestaltete Temperung ein gut kristallisiertes Eisen(III)oxid für die nachfolgende Reduktionsreaktion ergeben. Dadurch zeichnen sich die resultierenden Eisenteilchen durch ausgeprägt verbesserte Werte für Koerzitivfeldstärke, spezifische Remanenz und relative Remanenz aus. Werden die erfindungsgemäss erhaltenen Eisenteilchen in üblicher Weise zur Herstellung von Magnetogrammträgern verwendet, so lassen sich die nadelförmigen Teilchen besonders leicht magnetisch orientieren, ausserdem sind wichtige elektroakustische Werte, wie Tiefen-und Höhenaussteuerbarkeit, verbessert.

Anhand folgender Beispiele sei das erfindungsgemässe Verfahren dargestellt und durch Vergleichsversuche der erreichbare technische Fortschritt aufgezeigt.

Zur Charakterisierung der eingesetzten nadelförmigen Eisen(III)oxidhydroxide wie Lepidokrokit und Goethit-Lepidokrokit-Gemenge diente in erster Linie die nach BET bestimmte Stickstoff-Oberfläche S_{N2}. Über das Aussehen und die Abmessungen (LID-Verhältnis) der Eisenoxid-hydroxid-Teilchen geben elektronenmikroskopische Aufnahmen Auskunft. Das Goethit-Lepidokrokit-Verhältnis wurde röntgenographisch ermittelt.

Die magnetischen Werte des Eisenpulvers wurden mit einem Schwingmagnetometer bei einem magnetischen Feld von 160 bzw. 800 kA/m gemessen. Die Werte der Koerzitivfeldstärke, Hₑ, gemessen in kA/m, wurden bei den Pulvermessungen auf eine Stopfdichte von p = 1,6 g/cm³ bezogen. Spezifische Remanenz (M_{r/P}) und Sättigung (M_{m/P}) sind jeweils in nTm³/g angegeben.

Neben hoher Koerzitivfeldstärke Hc und hoher Remanenz ist die sogenannte Remanenzkoerzitivfeldstärke H_{R} eine wichtige Beurteilungsgrösse. Bei der Gleichfeldentmagnetisierung sind bei der Feldstärke H_{R} bezüglich des Volumens die Hälfte der Teilchen ummagnetisiert. Damit stellt sie eine für Aufzeichnungsvorgänge charakteristische Grösse dar, welche insbesondere den Arbeitspunkt bei der magnetischen Aufzeichnung bestimmt. Je uneinheitlicher die Remanenzkoerzitivfeldstärke der jeweils einzelnen magnetischen Teilchen in der Aufzeichnungsschicht ist, desto breiter ist die Verteilung der magnetischen Felder, welche ein begrenztes Volumen der Aufzeichnungsschicht ummagnetisieren können. Dies wirkt sich besonders dann aus, wenn wegen hoher Aufzeichnungsdichten bzw. geringen Wellenlängen der Grenzbereich zwischen entgegengesetzt magnetisierten Bereichen möglichst schmal sein sollte. Für die Charakterisierung der Verteilung der Schaltfeldstärken der einzelnen Teilchen bestimmt man aus der Gleichfeldentmagnetisierungskurve einen Wert hₛ für die Gesamtbreite der Remanenzkurve und h₂₅ für die Steilheit der Remanenzkurve. Die Werte werden bestimmt nach

Der Zahlenindex beim Buchstaben H besagt, wieviel der Teilchen in Prozenten jeweils ummagnetisiert sind.

### Vergleichsversuch 1

Gemäss DE-B-1 061 760 wird ein Eisen(III)oxid- hydroxid (Probe A) mit einer spezifischen Oberfläche S_{N2} von 37,6 m²/g, welches aus einem Gemenge von 95% y-FeOOH und 5% a-FeOOH besteht, hergestellt.

70 Teile der Probe A wurden in einem Rohrofen bei 350°C bei einem Druck von 25 mbar getempert. Die Versuchsdauer betrug eine Stunde. Um den Druck konstant zu halten, wird über ein Vakuum-Ventil bedarfsweise Luft zudosiert, welche zuvor über Kieselgel getrocknet wurde. Das resultierende Eisen(III)oxid (Probe B) hat eine Oberfläche von 51,3 m^{z}/g.

Weitere 70 Teile der Probe A werden im gleichen Rohrofen bei 350°C getempert. Die Versuchsdauer betrug eine Stunde. In diesem Fall wird jedoch ein Gemisch aus 100 NI/h Luft und Wasserdampf (_{PH20} 845 mbar) über das Pigment geleitet. Das resultierende Eisen(III)oxid (Probe C) hat eine Oberfläche von 34,9 m²/g.

Jeweils 5 Teile der Proben A, B und C werden in einem Drehrohr bei 350°C im Wasserstoffstrom von 30 NI/h innerhalb von 8 Stunden zu den Eisenpigmenten 1 bis 3 reduziert. Die Messergebnisse sind in der Tabelle 1 aufgeführt.

### Beispiel 1

Jeweils 45 Teile der Proben B und C aus Vergleichsversuch 1 werden unter intensivem Rühren in 450 Volumenteile H₂O suspendiert. Dann werden 0,35 Volumenteile einer 85%igen Phosphorsäure (H₃PO₄) und 0,5 Teile H₂C₂O₄ · 2H₂O (Oxalsäure) in 20 Volumenteilen Wasser gelöst und der Dispersion zugesetzt. Nach weiterem Rühren von 20 Minuten wird der Feststoff abfiltriert und der Filterkuchen bei 170 °C an Luft getrocknet. Die aus der Probe B hergestellte Probe D hat eine Oberfläche von 42,1 m²/g, einen Phosphatgehalt von 1,1 Gew.-% und einen Kohlenstoffgehalt von 0,06 Gew.-%. Die entsprechenden Werte der aus der Probe C hergestellten Probe E sind: Oberfläche 36,3 m²/g, Phosphatgehalt 1,2 Gew.-% und Kohlenstoffgehalt 0,04 Gew.-%. Die Proben D und E werden, wie in Vergleichsversuch 1 beschrieben, zu den Eisenpigmenten 4 und 5a reduziert. Ein Teil der Probe 5a wird in einem Luft-StickstoffGemisch bei einer Temperatur kleiner als 50°C passiviert (Probe 5b). Die Messergebnisse sind in der Tabelle 1 aufgeführt.

### Vergleichsversuch 2

50 Teile der Probe A aus Vergleichsversuch 1 werden in 400 Volumenteile Wasser eingerührt. Nach 10 Minuten Eindispergierzeit erfolgt die Zugabe einer Lösung von 4,5 Volumenteile Wasser, 0,35 Volumenteile H₃PO₄, (85%ig) und 0,5 Teile H₂C₂O₄ · 2H₂0. Nach beendeter Dispergierung wird das Wasser abfiltriert und der Filterkuchen bei 170 °C an Luft getrocknet (Probe F). Die Probe F hat eine Oberfläche von 37 m²/g, einen Phosphatgehalt von 1,4 Gew.-% und einen Kohlenstoffgehalt von 0,14 Gew.-%.

70 Teile der Probe F werden, wie in Vergleichsversuch 1 beschrieben, bei 25 mbar Druck zur Eisen(III)oxidprobe G mit einer Oberfläche von 53,9 m²/g getempert und anschliessend in der dort beschriebenen Weise reduziert (Eisenpigment Nr. 6). Die Messergebnisse sind in Tabelle 1 aufgeführt.

### Beispiel 2

Weitere 70 Teile der Probe F wurden, wie in Vergleichsversuch 1 beschrieben, zur Eisen(III)-oxidprobe H mit einer Oberfläche von 47,9 m2/g im wasserdampfhaltigen Luftstrom getempert. Die Reduktion der Probe H zum Eisenpigment 7 erfolgt ebenfalls wie in Vergleichsversuch 1 beschrieben. Die Messergebnisse sind in der Tabelle 1 aufgeführt.

### Vergleichsversuch 3

Ein nach den Angaben der DE-B-1 061 760 hergestelltes Eisen(III)oxidhydroxid besteht aus 97% y-FeOOH und 3% a-FeOOH und hat eine Oberfläche von 32,7 m²/g (Probe J).

70 Teile der Probe J werden wie in Vergleichsversuch 1 beschrieben im Vakuum innerhalb einer Stunde zum Pigment K1 mit einer Oberfläche von 44,8 m²/h getempert und weitere 70 Teile auf gleiche Weise innerhalb 3 Stunden zur Probe K2 mit einer Oberfläche von 40,8 m²/g. Daneben werden je 70 Teile der Probe J in 1 bzw. 3 Stunden wie ebenfalls in Vergleichsversuch 1 beschrieben in einer wasserdampfhaltigen Atmosphäre zu den Proben L1 und L2 getempert. L1 besitzt eine Oberfläche von 33,0 m²/g und L2 eine solche von 30,4 _{m2/}g.

Entsprechend Vergleichsversuch 1 werden dann die Proben K1, K2, L1 und L2 bei 350°C zu den Eisenpigmenten 8 bis 11 reduziert. Die Messergebnisse sind in der Tabelle 2 aufgeführt.

### Vergleichsversuch 4 und Beispiel 3

Jeweils 45 Teile der Temperungsprodukte K1, K2, L1 und L2 werden wie in Beispiel 1 beschrieben zu den Proben K3, K4, L3 und L4 ausgerüstet:

und dann wie in Vergleichsversuch 1 beschrieben bei 350°C zu den Eisenpigmenten 12a bis 15a reduziert sowie Teile der Proben 12a bis 15a wie in Beispiel 1 beschrieben zu den Eisenpigmenten 12b bis 15b passiviert. Die Messergebnisse sind in den Tabellen 2 und 3 aufgeführt.

### Vergleichsversuch 5

Als Ausgangsmaterial wird ein in an sich bekannter Weise hergestelltes röntgenreines γ-FeOOH mit einer Oberfläche von 33,4 m²/g eingesetzt (Probe M).

50 Teile dieser Probe M werden wie in Beispiel 1 beschrieben mit 1% H₃PO₄ und 1% H₂C₂O₄ · 2 H₂O (Angaben in Gew.-%, bezogen auf γ-FeOOH) ausgerüstet, filtriert und getrocknet. Das resultierende Produkte M1 hat einen Phosphatgehalt von 1,4 Gew.-%, einen Kohlenstoffgehalt von 0,06 Gew.-% und eine Oberfläche von 36,8 m²/g.

Die Reduktion wird wie in Vergleichsversuch 1 beschrieben durchgeführt. Die Messergebnisse am resultierenden Eisenpigment Nr. 16 sind in Tabelle 4 angegeben.

### Beispiel 4

50 Teile der Probe M werden in einem kontinuierlichen Drehrohr bei 350°C und einer mittleren Verweilzeit von 45 Minuten im wasserdampfhaltigen Stickstoffstrom getempert. Um einen Wasserdampfpartialdruck pH₂0 = 88 mbar einzustellen, wird nur ein geringer Inertgasstrom von 400 NI Stickstoff/h im Gleichstrom durch den Reaktor geleitet. Das resultierende Eisen(III)oxid wird wie in Beispiel 1 beschrieben ausgerüstet, der Phosphatgehalt beträgt 1,2 Gew.-%, der Kohlenstoffgehalt 0,06 Gew.-% und die Oberfläche ist 23,4 m²/g (Probe M2). Diese Probe M2 wird in gleicher Weise wie die Probe M1 aus Vergleichsversuch 5 reduziert. Dadurch entsteht Eisenpigment Nr. 17, dessen magnetische Eigenschaften in Tabelle 4 angegeben sind.

### Beispiel 5

Verwendet werden als Ausgangsprodukte die in an sich bekannter Weise hergestellten Eisen(III)-oxidhydroxide Probe N (y-FeOOH mit einem a-FeOOH-Anteil von 30% und einer Oberfläche von 26,1 m²/g) und Probe O (γ-FeOOH mit einem a-FeOOH-Anteil von 68% und einer Oberfläche von 39,0 m²/g).

Jeweils 50 Teile der FeOOH-Proben N und O werden in 500 Volumenteile Wasser suspendiert und dann 0,70 Volumenteile einer 85%igen Phosphorsäure (H₃PO₄) und ein Teil H₂C₂O₄ · 2 H₂0 (Oxalsäure) in 30 Volumenteile Wasser gelöst zugesetzt. Nach weiterem Rühren von 10 Minuten wird der Feststoff abfiltriert und der Filterkuchen bei 170°C an Luft getrocknet (Proben N1 und 01). Die Verfahrensbedingungen für die jeweilige Temperung und gegebenenfalls anschliessende Oberflächenausrüstung sowie die Oberflächenwerte und Kohlenstoff/Phosphor-Analysenwerte sind in Tabelle 5 aufgeführt. Die magnetischen Eigenschaften der aus den Proben N5, 06 und 07 durch Reduktion mit Wasserstoff bei 350°C erhaltenen Eisenpigmente 18a, 21 und 22a sowie der durch Überleiten eines Stickstoff-Luft-Gemisches bei einer Temperatur unterhalb 50°C sich ergebenden passivierten Eisenpigmente 18b, 21b und 22b sind in Tabelle 6 aufgeführt.

### Vergleichsversuch 6

Die Verfahrensbedingungen der aus den Proben N und O abgeleiteten Eisenpigmente 17, 19, 20 und 21 sind in den Tabellen 5 und 6 wiedergegeben, ebenso die entsprechenden Messergebnisse.

### Beispiel 6

50 Teile eines in üblicher Weise hergestellten Eisen(III)oxidhydroxids mit einem Anteil von 6% a-FeOOH und 94% y-FeOOH und einer Oberfläche von 29,4 m²/g werden wie in Beispiel 4 beschrieben in einem Drehrohr bei 350 °C und einem pH₂0 von 88 mbar bei einer mittleren Verweilzeit von 30 Minuten getempert und anschliessend wie in Vergleichsversuch 2 beschrieben ausgerüstet. Die dabei entstehende Probe R1 hat eine Oberfläche von 32,8 m²/g, einen Phosphatgehalt von 1,0 Gew.-% und einen Kohlenstoffgehalt von 0,03 Gew.-%. Nach der Reduktion mit Wasserstoff während 8 Stunden bei 335°C zeigt das resultierende Eisenpigment 23 die in der Tabelle 7 angegebenen Messergebnisse. Anschliessend wird das Material durch Überleiten eines Luft-Stickstoff-Gemisches bei Temperaturen unter 50°C passiviert.

### Vergleichsversuch 7

Die in Beispiel 6 angegebene Probe R wird ohne Temperung, wie ebenfalls beschrieben, mit einem Oberflächenüberzug versehen, reduziert (Eisenpigment 24) und passiviert. Die Messergebnisse sind in Tabelle 7 aufgeführt.

### Beispiele 7 und 8

Jeweils 800 Teile der nach Beispiel 6 und Vergleichsversuch 7 hergestellten passivierten Eisenteilchen Nr. 23 und 24 werden in einer 600 Volumenteile fassenden Stahlzylindermühle, welche 9000 Teile Stahlkugeln mit einem Durchmesser zwischen 4 und 6 mm enthält, mit 456 Teilen einer 13prozentigen Lösung eines thermoplastischen Polyesterurethans aus Adipinsäure, 1,4-Butandiol und 4,4'-Diisocyanatodiphenylmethan in einem Lösungsmittelgemisch aus gleichen Teilen Tetrahydrofuran und Dioxan, 296 Teile einer 10prozentigen Lösung eines Polyvinylformalbindemittels, enthaltend 82 Prozent Vinylformal-, 12 Prozent Vinylacetat- und 6 Prozent Vinylalkoholeinheiten, im genannten Lösungsmittelgemisch, 20 Teile Butyloktoat und weitere 492 Teile des genannten Lösungsmittelgemisches gemischt und 4Tage dispergiert. Sodann werden nochmals 456 Teile der angegebenen Polyesterurethan-Lösung, 296 Teile der eingesetzten Polyvinylformallösung, 271 Teile des Lösungsmittelgemisches sowie noch 2 Teile eines handelsüblichen Siliconöls zugegeben und weitere 24 Stunden dispergiert und durch eine Zellulose/Asbestfaserschicht filtriert. Auf einer üblichen Beschichtungsmaschine wird die so hergestellte Magnetdispersion auf eine Polyäthylenterephthalat-Trägerfolie von 11,5 um Stärke aufgetragen und nach Durchlaufen eines magnetischen Richtfeldes innerhalb 2 Minuten bei 80 bis 100°C getrocknet. Die Magnetschicht wird durch Ziehen über beheizte und polierte Walzen bei Temperaturen von 60 bis 80°C geglättet und verdichtet. Die fertige Magnetschicht ist 3,9 um dick.

Die magnetischen Eigenschaften der Magnetschicht sind in Tabelle 8 aufgeführt.

## Patentansprüche

1. Verfahren zur Herstellung nadelförmiger ferromagnetischer Eisenteilchen aus nadelförmigem, mit einem formstabilisierenden Oberflächenüberzug versehenen Eisen(III)oxid durch Reduktion mit Wasserstoff bei 275 bis 425 °C, dadurch gekennzeichnet, dass das eingesetzte nadelförmige Eisen(III)oxidhydroxid aus Lepidokrokit (y-FeOOH) oder einem Gemenge aus Goethit (a-FeOOH) und Lepidokrokit mit einem Mindestgehalt von 20 Gewichtsprozent Lepidokrokit besteht und in einer wasserdampfhaltigen Atmosphäre mit einem Wasserdampfpartialdruck zwischen 30 und 1013 mbar bei 250 bis 390°C 10 Minuten bis 10 Stunden lang getempert wird.

2. Verfahren gemäss Anspruch 1, dadurch gekennzeichnet, dass vor dem Tempern auf die Oberfläche des nadelförmigen Eisen(III)oxidhy- droxids hydrolysebeständige Sauerstoffsäuren des Phosphors, deren Salze oder Ester in einer Menge von 0,2 bis 2 Gewichtsprozent Phosphor, bezogen auf das Eisenoxidhydroxid, und aliphatische ein- oder mehrbasische Carbonsäuren mit 1 bis 6 Kohlenstoffatomen in einer Menge von 0,02 bis 1,2 Gewichtsprozent Kohlenstoff, bezogen auf das Eisenoxidhydroxid, aufgebracht werden.

3. Verfahren gemäss Anspruch 1, dadurch gekennzeichnet, dass auf die Oberfläche des beim Tempern entstandenen Eisen(III)oxids hydrolysebeständige Sauerstoffsäuren des Phosphors, deren Salze oder Ester in einer Menge von 0,2 bis 2 Gewichtsprozent Phosphor, bezogen auf das Eisenoxidhydroxid, und aliphatische ein- oder mehrbasische Carbonsäuren mit 1 bis 6 Kohlenstoffatomen in einer Menge von 0,02 bis 1,2 Gewichtsprozent Kohlenstoff, bezogen auf das Eisenoxidhydroxid, aufgebracht werden.

4. Verwendung der gemäss einem der Ansprüche 1 bis 3 hergestellten nadelförmigen ferromagnetischen Eisenteilchen zur Herstellung von magnetischen Aufzeichnungsträgern.

## Claims

1. A process for the manufacture of acicular ferromagnetic iron particles from acicular iron(III)oxide, provided with a shape-stabilizing surface coating, by reduction with hydrogen at a temperature of from 275 to 425°C, wherein the acicular iron(III)oxide hydroxide used consists of lepidocrocite (y-FeOOH) or a mixture of goethite (a-FeOOH) and at least 20% by weight of lepidocrocite, and is heated at a temperature of from 250 to 390°C for a period of from 10 minutes to 10 hours in an atmosphere containing water vapor at a partial pressure of from 30 to 1013 mbar.

2. A process as claimed in claim 1, wherein, prior to heating, there are applied to the surface of the acicular iron(III)oxide hydroxide such an amount of a hydrolysis-resistant phosphorus oxyacid or a salt or ester thereof that from 0.2 to 2% by weight, based on the iron oxide hydroxide, of phosphorus is present, and such an amount of an aliphatic monobasic or polybasic carboxylic acid of 1 to 6 carbon atoms that from 0.02 to 1.2% by weight, based on the iron oxide hydroxide, of carbon is present.

3. A process as claimed in claim 1, wherein there are applied to the surface of the iron(III)-oxide hydroxide, formed in the heating operation, such an amount of a hydrolysis-resistant phosphorus oxyacid or a salt or ester thereof that from 0.2 to 2% by weight, based on the iron oxide hydroxide, of phosphorus is present, and such an amount of an aliphatic monobasic or polybasic carboxylic acid of 1 to 6 carbon atoms that from 0.02 to 1.2% by weight, based on the iron oxide hydroxide, of carbon is present.

4. The use of the acicular ferromagnetic iron particles produced as claimed in any of claims 1 to 3 for the production of magnetic recording media.

## Revendications

1. Procédé de préparation de particules de fer ferromagnétiques, aciculaires, à partir d'oxyde de fer (III) aciculaire, muni d'un revêtement superficiel stabilisant la forme, par réduction avec de l'hydrogène, entre 275 et 425 °C, caractérisé par le fait que l'hydrate d'oxyde de fer (III) aciculaire introduit est constitué par de la lepidocrocite (Fey -OOH) ou une quantité de goethite (Fea-OOH) et lepidocrocite, d'une teneur minimale de 20% en poids de lepidocrocite et est recuite, pendant 10 minutes à 10 heures, entre 250 et 390°G, dans une atmosphère contenant de la vapeur d'eau d'une tension partielle de 30 à 1013 mbar.

2. Procédé selon la revendication 1, caractérisé par le fait qu'avant le recuit, on applique, sur la surface de l'hydrate d'oxyde de fer (III) aciculaire, des acides oxygénés du phosphore, stables à l'hydrolyse, leurs sels ou esters, en proportion de 0,2 à 2% en poids de phosphore, rapportée à l'hydrate d'oxyde de fer, et des acides carboxyliques aliphatiques mono- ou polybasiques, à 1 à 6 atomes de carbone, en proportion de 0,02 à 1,2% en poids de carbone, rapportée à l'hydrate d'oxyde de fer.

3. Procédé selon la revendication 1, caractérisé par le fait que, sur la surface de l'hydrate d'oxyde de fer (III) résultant du recuit, on applique des acides oxygénés du phosphore stables à l'hydrolyse, leurs sels ou esters, en proportion de 0,2 à 2% en poids de phosphore, rapportée à l'hydrate d'oxyde de fer, et des acides carboxyliques aliphatiques mono- ou polybasiques, à 1 à 6 atomes de carbone, en proportion de 0,02 à 1,2% en poids de carbone, rapportée à l'hydrate d'oxyde de fer.

4. Utilisation des particules de fer ferromagnétiques aciculaires, produites selon l'une des revendications 1 à 3, pour la production de supports d'enregistrement magnétiques.
